# EUROPÄISCHE PATENTSCHRIFT

(11) **EP 0 985 129 B1**
(45) Veröffentlichungstag und Bekanntmachung des Hinweises auf die Patenterteilung: **06.08.2003**
(21) Anmeldenummer: 98936290.0
(22) Anmeldetag: 28.05.1998
(51) Int. Cl.: F42B 5/067

(54) **VERFAHREN ZUR HERSTELLUNG EINER PATRONE AUS EINER HÜLSE UND EINEM GESCHOSS**
METHOD FOR PRODUCING A CARTRIDGE CONSISTING OF A CASE AND A PROJECTILE
PROCEDE DE FABRICATION D'UNE CARTOUCHE CONSTITUEE D'UNE DOUILLE ET D'UN PROJECTILE

(30) Priorität: 28.05.1997 DE 19722564
(43) Veröffentlichungstag der Anmeldung: 15.03.2000
(73) Patentinhaber: RUAG Ammotec GmbH, 90765 Fürth (DE)
(72) Erfinder: BREDE, Uwe, D-90765 Fürth (DE); REIMER, Jens-Peter, D-91074 Herzogenaurach (DE); WAGNER, Peter, D-90765 Fürth (DE)
(74) Vertreter: Uppena, Franz, Dr.
(86) Internationale Anmeldenummer: EP9803151
(87) Internationale Veröffentlichungsnummer: WO98054537

(56) Entgegenhaltungen:
- EP-A- 0 633 448
- GB-A- 2 305 994
- DATABASE WPI Section Ch, Week 9403 Derwent Publications Ltd., London, GB; Class A85, AN 94-023091 XP002079268 & JP 05 331438 A (SONY CORP) , 14. Dezember 1993

## Beschreibung

Gegenstand der vorliegenden Erfindung ist ein Verfahren zur Herstellung einer Patrone aus einer Hülse und einem Geschoß, die nach diesem Verfahren herstellbaren Patronen, sowie die Verwendung eines Acrylatklebstoffes zur Abdichtung einer Patrone aus einer Hülse und einem Geschoß.

Patronen, die zwischen der Patronenhülse und dem Geschoß einen Spalt aufweisen, werden in der Regel mit einem Dichtmittel abgedichtet. Im Stand der Technik bekannt ist die Verwendung von Bitumen als Dichtmittel. Dazu werden die Patronenhülsen am sogenannten Hülseninnenmund mit einem Dichtmittel auf Bitumenbasis beschichtet und anschließend laboriert, d.h. Geschoß und Pulver werden in die Hülse eingebracht.

Bei der Verwendung von Dichtmitteln auf Bitumenbasis haben sich immer wieder Probleme ergeben. Diese Probleme rühren u.a. daher, daß der verwendete Bitumenlack in seinen Verarbeitungs- und Werkstoffeigenschaften sehr unterschiedlich ist. Dadurch bedingt ergeben sich beim Einsatz unterschiedliche Trocknungsgrade und Schichtdicken. Die unterschiedlichen Schichtdicken führen zu Hülsenaufweitungen, so daß die Patrone nicht ladefähig ist. Ein weiteres Problem stellt bei der Verarbeitung von Bitumenlack als Dichtmittel die Verdrängung der Bitumenlackschicht in den Laderaum dar. Die Hülse wird dadurch undicht, der Laderaum wird verkleinert. Aufgrund des verarbeitungsbedingten Lösemittelanteils kann es außerdem zu Verträglichkeitsproblemen mit dem Treibladungspulver kommen. Eine Automatisierung des Abdichtvorganges ist bei Verwendung von Dichtmitteln auf Bitumenbasis nicht möglich.

In der GB 2 305 994 wird die Herstellung einer Patrone aus einer Hülse und einem Geschoss beschrieben, bei dem mit einem Dichtmittel auf Acrylatbasis der Spalt am Hülseninnenmund abgedichtet wird. Damit ist zwar die Abdichtung einer fertig laborierten Patrone möglich, es wird jedoch kein Verfahren beschrieben, das den Einsatz eines Detektors vorsieht, der eine präzise Dosierung und damit gerade die Zugabe der zur Abdichtung ausreichenden Mengen des Dichtmittels ermöglicht.

Die Aufgabe der vorliegenden Erfindung bestand daher darin, diese Nachteile des Standes der Technik bei der Abdichtung der Patronenhülsen zu beseitigen. Gelöst wurde diese Aufgabe durch die Merkmale des Hauptanspruches und der Nebenansprüche. Vorzugsweise Ausgestaltungen finden sich in den Unteransprüchen.

Die erfindungsgemäße Lösung sieht vor, ein anaerob aushärtendes Dichtmittel zu verwenden, das kein Lösungsmittel enthält und kapillaraktiv ist. Bevorzugt wird ein Dichtmittel aus der Gruppe der Acrylatklebstoffe eingesetzt. Besonders bevorzugt ist eine Mischung aus 2-Hydroxypropylmethacrylat und Laurylmethacrylat mit den an sich üblichen Hilfs- und/oder Zusatzstoffen für Acrylatklebstoffe. Solche Acrylatklebstoffe sind beispielsweise unter dem Namen Permabond® bekannt. Die erfindungsgemäß einzusetzenden Dichtmittel auf Acrylatklebstoffbasis weisen eine niedrige Viskosität, beispielsweise eine Viskosität von 7 mm²/s bei 25°C, und eine geringe Oberflächenspannung, beispielsweise eine Oberflächenspannung von etwa 30 mN/m, auf. Dadurch bedingt können die erfindungsgemäßen Dichtmittel in sehr schmale Spalten und daher auch in den Spalt zwischen Patronenhülse und Geschoß, dem sogenannten Hülseninnenmund, der sich bei der Laborierung von Patronen bildet, einkapillieren.

Während bei Verwendung von Bitumenlack das Dichtmittel vor der Laborierung der Patrone auf den Hülseninnenmund aufgetragen werden muß, sieht das erfindungsgemäße Verfahren vor, die erfindungsgemäß einzusetzenden Dichtmittel zu jeder Zeit auf die fertig laborierte Patrone aufzubringen. Das erfindungsgemäße Verfahren sieht vor, die erfindungsgemäß einzusetzenden Dichtmittel in kontrollierter Weise und in Mengen, die zur vollständigen Abdichtung ausreichen, auf den beim Fügen des Geschosses in die Hülse entstehenden Spalt am Hülseninnenmund aufzubringen, wobei die erfindungsgemäß einzusetzenden Dichtmittel in den Spalt einkapillieren. Die vorgesehenen Dichtmittel härten sehr schnell aus, so daß Aushärtezeiten wegfallen. Durch den Wegfall der Aushärtezeiten ist eine sofortige Weiterverarbeitung möglich. Die Fertigungsdurchlaufzeiten werden drastisch reduziert, so daß das erfindungsgemäße Verfahren sich ganz hervorragend eignet für den Einsatz in verschiedenen Lade- und Montageautomaten. Nach der Aushärtung ist das Dichtmittel gegen thermische und chemische Belastung weitestgehend beständig. Aufgrund der Lösemittelfreiheit sind auch keine Probleme mit dem Treibladungspulver zu erwarten; die Pulververträglichkeit ist also beim Einsatz der erfindungsgemäß einzusetzenden Dichtmittel gegeben.

Um das Dichtmittel in kontrollierter Weise dosieren zu können, ist der Einsatz eines Detektors vorgesehen, der die präzise Dosierung und damit gerade die Zugabe der zur Abdichtung ausreichenden Mengen des Dichtmittels ermöglicht. Zur rationellen Gestaltung des Abdichtvorgang ist erfindungsgemäß vorgesehen, dem einzusetzenden Dichtmittel vorzugsweise einen Indikator zuzusetzen. Dieser Indikatorzusatz ermöglicht es in besonderer Weise, das Abdichten des Hülseninnenmundes zu automatisieren. Als Indikator sind an sich alle Mittel geeignet, die mit den erfindungsgemäß einzusetzenden Dichtmitteln verträglich sind und sich leicht detektieren lassen. Besonders bevorzugt sind Fluoreszenzindikatoren, ganz besonders bevorzugt sind UV-Fluoreszenzindikatoren, insbesondere solche, die bei einer Wellenlänge von 375 nm sichtbar sind. Die einzusetzenden Mengen richten sich nach dem verwendeten Indikator selbst, wobei die Zugabemengen nicht kritisch sind. Üblicherweise können bis zu 30 Gew.-%, vorzugsweise bis zu 15 Gew.-% eines Indikators zugesetzt werden. Als untere Grenze kann man 0,1 Gew.-%, 0,2 Gew.-%, 0,3 Gew.-% oder auch jeden anderen Wert annehmen. Die einzige Bedingung ist, daß die Mengen des Indikators die Aushärtung des Dichtmittels nicht beeinträchtigen auf der anderen Seite aber ausreichen, um detektierbar zu sein.

Dieser Indikatorzusatz ermöglicht zum einen eine einfache und schnelle Erkennbarkeit und Überprüfung des Dichtmittels, beispielsweise dahingehend, ob das Dichtmittel den Spalt vollständig abgedichtet hat. Die Zugabe des Indikators ermöglicht darüber hinaus einen besonders sparsamen Einsatz des Dichtmittels, da die Dosierung des Dichtmittels gesteuert werden kann. Als Detektor sei beispielhaft genannt ein sog. Lumineszenz-Taster, der UV-Fluoreszenzindikatoren bei einer Wellenlänge von 375 nm sichtbar macht.

Die erfindungsgemäß einzusetzenden Dichtmittel können bei allen Patronentypen eingesetzt werden, die beim Fügen des Geschosses in die Hülse einen Spalt zur Aufnahme des Dichtmittels aufweisen.

Mit dem erfindungsgemäßen Verfahren ist es erstmals möglich, eine Patrone aus einer Hülse und einem Geschoß, die einen beim Fügen des Geschosses in die Hülse entstehenden Spalt am Hülseninnenmund aufweist, gerade mit der für die Abdichtung notwendigen und ausreichenden Menge Dichtmittel abzudichten. Auch diese Patronen sind somit Gegenstand der vorliegenden Erfindung

## Patentansprüche

1. Verfahren zur Herstellung einer Patrone aus einer Hülse und einem Geschoß, **dadurch gekennzeichnet, daß** bei der fertig laborierten Patrone in kontrollierter Weise ein kapillaraktives, anaerob aushärtendes Dichtmittel auf den beim Fügen des Geschosses in die Hülse entstehenden Spalt am Hülseninnenmund in einer Menge dosiert wird, die zur vollständigen Abdichtung des Spaltes ausreicht, wobei das Dichtmittel einen Indikator enthält, der von einem Detektor detektierbar ist und die Dosierung des Dichtmittels durch den Detektor gesteuert wird.

2. Verfahren zur Herstellung einer Patrone gemäß Anspruch 1, **dadurch gekennzeichnet, daß** ein Dichtmittel auf Acrylatklebstoffbasis eingesetzt wird.

3. Verfahren zur Herstellung einer Patrone gemäß Anspruch 1 oder 2, **dadurch gekennzeichnet, daß** das Dichtmittel einen Fluoreszenzindikator enthält.

4. Verfahren zur Herstellung einer Patrone gemäß Anspruch 1, **dadurch gekennzeichnet, daß** das Dichtmittel einen UV-Fluoreszenzindikator enthält.

5. Verfahren zur Herstellung einer Patrone gemäß Anspruch 3, **dadurch gekennzeichnet, daß** das Dichtmittel einen UV-Fluoreszenzindikator enthält, der bei einer Wellenlänge von 375 nm sichtbar ist.

6. Verfahren zur Herstellung einer Patrone gemäß einem oder mehreren der Ansprüche 1 bis 5, **dadurch gekennzeichnet, daß** das Dichtmittel bis zu 30 Gew.-%, besonders bevorzugt bis zu 15 Gew.-% eines Indikators enthält.

7. Verfahren zur Herstellung einer Patrone gemäß einem oder mehreren der Ansprüche 1 bis 6, **dadurch gekennzeichnet, daß** als Detektor ein Lumineszenz-Taster eingesetzt wird.

8. Patrone aus einer Hülse und einem Geschoß, herstellbar nach einem oder mehreren der Ansprüche 1 bis 7.

## Claims

1. Method for producing a cartridge consisting of a case and a projectile, **characterised in that** with the cartridge ready worked, a capillary-active, anaerobically curing sealing agent is dosed in a controlled way onto the gap that develops at the inner mouth of the case when the projectile is inserted into and joined with the case in a quantity that suffices to seal the gap completely, the sealing agent containing an indicator that can be detected by a detector, and the dosage of the sealing agent being controlled by means of the detector.

2. Method for producing a cartridge according to claim 1, **characterised in that** a sealing agent that is based on an acrylate adhesive is used.

3. Method for producing a cartridge according to claim 1 or 2, **characterised in that** the sealing agent contains a fluorescent indicator.

4. Method for producing a cartridge according to claim 1, **characterised in that** the, sealing agent contains a UV-fluorescent indicator.

5. Method for producing a cartridge according to claim 3, **characterised in that** the sealing agent contains a UV-fluorescent indicator which is visible at a wavelength of 375 nm.

6. Method for producing a cartridge according to one or more of claims 1 to 5, **characterised in that** the sealing agent contains up to 30% by weight, in particular preferably up to 15% by weight, of an indicator.

7. Method for producing a cartridge according to one or more of claims 1 to 6, **characterised in that** a luminescence probe is used as the detector.

8. Cartridge consisting of a case and a projectile, producible according to one or more of claims 1 to 7.

## Revendications

1. Procédé de fabrication d'une cartouche comprenant une douille et un projectile, **caractérisé en ce que** dans la cartouche terminée de laboratoire, on applique de manière contrôlée dans l'interstice résultant de l'insertion du projectile dans la douille, en une quantité dosée, suffisante pour étancher totalement l'interstice, un produit d'étanchéité qui agint par capillarité et polymérise en l'absence d'air, le produit d'étanchéité contenant un indicateur détectable au moyen d'un détecteur et **en ce qu'**on contrôle le dosage du produit d'étanchéité au moyen dudit détecteur.

2. Procédé de fabrication d'une cartouche selon la revendication 1, **caractérisé en ce qu'**on utilise un produit d'étanchéité à base d'adhésif acrylate.

3. Procédé de fabrication d'une cartouche selon la revendication 1 ou 2, **caractérisé en ce que** le produit d'étanchéité contient un indicateur fluorescent.

4. Procédé de fabrication d'une cartouche selon la revendication 1, **caractérisé en ce que** le produit d'étanchéité contient un indicateur fluorescent aux UV.

5. Procédé de fabrication d'une cartouche selon la revendication 3, **caractérisé en ce que** le produit d'étanchéité contient un indicateur fluorescent aux UV, qui est visible pour une longueur d'onde de 375 nm.

6. Procédé de fabrication d'une cartouche selon une ou plusieurs des revendications 1 à 5, **caractérisé en ce que** le produit d'étanchéité contient jusqu'à 30% en poids, de préférence jusqu'à 15% en poids d'un indicateur.

7. Procédé de fabrication d'une cartouche selon une ou plusieurs des revendications 1 à 6, **caractérisé en ce qu'**on utilise comme détecteur un capteur de luminescence.

8. Cartouche comprenant une douille et un projectile, pouvant être fabriquée conformément au procédé selon une ou plusieurs des revendications 1 à 7.
